# EUROPÄISCHE PATENTANMELDUNG

(11) **EP 3 151 249 A1**
(43) Veröffentlichungstag der Anmeldung: **05.04.2017**
(21) Anmeldenummer: 15187414.6
(22) Anmeldetag: 29.09.2015
(51) Int. Cl.: H01B 3/52, H01B 3/04

(54) **IMPRÄGNIERBARES ELEKTROISOLATIONSPAPIER UND VERFAHREN ZUM HERSTELLEN EINES ELEKTROISOLATIONSPAPIERS**

(71) Anmelder: Siemens Aktiengesellschaft, 80333 München (DE)
(72) Erfinder: Mashkin, Andrey, 50672 Köln (DE); Brockschmidt, Mario, 45131 Essen (DE); Pohlmann, Friedhelm, 45355 Essen (DE)

(57) **Zusammenfassung**

Die Erfindung betrifft ein imprägnierbares Elektroisolationspapier (1) für einen Elektroisolationskörper, mit ersten plättchenförmigen Partikeln, die Schichtsilikate aufweisen, und zweiten plättchenförmigen Partikeln, die eine Wärmeleitfähigkeit bei 20°C von mindestens 1 W/mK haben. Die Erfindung betrifft ferner ein Verfahren zum Herstellen eines imprägnierbaren Elektroisolationspapiers. Die Erfindung betrifft ferner ein Elektroisolationsband, einen Elektroisolationskörper und die Verwendung des Elektroisolationskörpers.

## Beschreibung

Die Erfindung betrifft ein imprägnierbares Elektroisolationspapier für einen Elektroisolationskörper, ein Verfahren zum Herstellen eines Elektroisolationspapiers, ein Elektroisolationsband, einen Elektroisolationskörper und die Verwendung des Elektroisolationskörpers.

Elektrische Hochspannungsrotationsmaschinen, wie beispielsweise Generatoren, weisen elektrische Leiter, eine Hauptisolation und ein Ständerblechpaket auf. Die Hauptisolation hat den Zweck, die elektrischen Leiter dauerhaft gegeneinander, gegen das Ständerblechpaket und gegen die Umgebung elektrisch zu isolieren. Beim Betrieb der Maschinen treten elektrische Teilentladungen auf, die zur Ausbildung von sog. "Treeing"-Kanälen in der Hauptisolation führen. Durch die "Treeing"-Kanäle ist die Hauptisolation nur noch reduziert elektrisch belastbar und es kann zu einem elektrischen Durchschlag der Hauptisolation kommen. Eine Barriere gegen die Teilentladungen wird durch den Einsatz eines Elektroisolationsbands erreicht. Das Elektroisolationsband weist ein Elektroisolationspapier, beispielsweise ein Glimmerpapier, auf, welches auf einen Träger aufgebracht ist. Glimmer hat eine sehr hohe Teilentladungsbeständigkeit und unterbindet somit die Ausbildung der "Treeing"-Kanäle.

Bei der Herstellung von Glimmerpapier kommt Glimmer in Form von plättchenförmigen Glimmerpartikeln mit einer herkömmlichen Partikelgröße von mehreren 100 Mikrometern zum Einsatz. Die plättchenförmigen Glimmerpartikel werden schichtartig angeordnet, so dass sich die Partikel weitgehend parallel zueinander anordnen.

Die Hauptisolation übernimmt insbesondere bei Generatoren, wie Turbo- und Wasserkraftgeneratoren, neben der elektrischen Isolierung auch die Aufgabe des Wärmetransports. Glimmer hat jedoch den Nachteil, dass er nur eine geringe Wärmeleitfähigkeit hat. Daher hat auch die Hauptisolation nur eine niedrige Wärmeleitfähigkeit. Die thermische Auslegung der Generatoren berücksichtigt die Wärmeleitfähigkeit der Hauptisolation, so dass die niedrige Wärmeleitfähigkeit die Leistung der Generatoren limitiert. Daher ist eine Erhöhung der Wärmeleitfähigkeit des Elektroisolationspapiers und damit auch der Wärmeleitfähigkeit der Hauptisolation von Bedeutung.

Aufgabe der Erfindung ist es, ein Elektroisolationspapier für einen Elektroisolationskörper und ein Verfahren zum Herstellen eines Elektroisolationspapiers bereit zu stellen, wobei das Elektroisolationspapier eine hohe Wärmeleitfähigkeit hat.

Das erfindungsgemäße Elektroisolationspapier ist ein imprägnierbares Elektroisolationspapier für einen Elektroisolationskörper, mit ersten plättchenförmigen Partikeln, die Schichtsilikate aufweisen, und zweiten plättchenförmigen Partikeln, die eine Wärmeleitfähigkeit bei 20°C von mindestens 1 W/mK haben.

Das Elektroisolationspapier ist imprägnierbar, das heißt es ist noch nicht imprägniert und kann imprägniert werden. Dazu weist das Elektroisolationspapier Zwischenräume zwischen den Partikeln, beispielsweise in Form von Poren, auf, in die ein Imprägnierharz beim Imprägnieren eindringen kann. Die Struktur des Elektroisolationspapiers ist also derart, dass das Elektroisolationspapier von dem Imprägnierharz durchtränkbar ist.

Die Erfinder haben festgestellt, dass ein Elektroisolationspapier mindestens zwei unterschiedliche Arten von plättchenförmigen Partikeln, nämlich die ersten und die zweiten Partikel, aufweisen kann und dadurch ein Elektroisolationspapier mit verbesserten Eigenschaften bereit gestellt wird. Das erfindungsgemäße Elektroisolationspapier hat nicht nur eine hohe Teilentladungsbeständigkeit, sondern gleichzeitig auch eine hohe Wärmeleitfähigkeit.

Die ersten plättchenförmigen Partikel weisen Schichtsilikate auf. Die Schichtsilikate weisen vorzugsweise Glimmer und/oder Bentonit auf. Schichtsilikate haben eine hohe Beständigkeit gegen elektrische Teilentladungen. Durch den Einsatz von Schichtsilikaten im Elektroisolationspapier wird dem Elektroisolationspapier und dem Elektroisolationskörper eine besonders hohe Teilentladungsbeständigkeit verliehen. Dadurch erhöht sich die Lebensdauer des Elektroisolationskörpers.

Die zweiten Partikel sind ebenfalls plättchenförmig. Dadurch lassen sich die zweiten Partikel auf einfache Weise zusammen mit den ersten Partikeln in dem Elektroisolationspapier anordnen. Dabei tragen sowohl die ersten als auch die zweiten Partikel zum Aufbau des Elektroisolationspapiers bei. Die Grundstruktur des Elektroisolationspapiers ist somit von den ersten Partikeln und den zweiten Partikeln gebildet.

Die zweiten Partikel haben eine Wärmeleitfähigkeit bei 20°C von mindestens 1 W/mK. Schichtsilikate haben nur eine niedrige Wärmeleitfähigkeit. Sie beträgt beispielsweise für Glimmer bei 20°C etwa 0,2-0,25 W/mK. Im Unterschied dazu haben die zweiten Partikel eine hohe Wärmeleitfähigkeit. Durch die Anwesenheit der zweiten Partikel hat das Elektroisolationspapier eine hohe Wärmeleitfähigkeit.

Durch die Kombination der ersten Partikel mit den zweiten Partikeln hat das erfindungsgemäße Elektroisolationspapier eine hohe Teilentladungsbeständigkeit und eine hohe Wärmeleitfähigkeit.

Die Verwendung des erfindungsgemäßen Elektroisolationspapiers in einem Elektroisolationskörper reduziert Temperaturgradienten in dem Elektroisolationskörper und verleiht dem Elektroisolationskörper eine hohe Wärmeleitfähigkeit. Dadurch wird ein höherer Freiheitsgrad bei der thermischen Auslegung von elektrischen Hochspannungsrotationsmaschinen, wie beispielsweise Generatoren, ermöglicht. Dadurch lassen sich vorteilhaft Leistung und Ausnutzung der Maschinen steigern.

Die Erfinder haben außerdem festgestellt, dass das Elektroisolationspapier im Vergleich zu einem herkömmlichen Elektroisolationspapier mit nur einer Art von Partikeln eine längere Lebensdauer hat.

In einer bevorzugten Ausführungsform weisen die ersten Partikel Glimmer auf. Vorzugsweise sind die ersten Partikel unbeschichtete Glimmerpartikel, das heißt sie bestehen vollständig aus Glimmer. Die ersten Partikel können beispielsweise auch beschichtete Glimmerpartikel sein. Die beschichteten Glimmerpartikel können zum Beispiel organophilierte, insbesondere silanisierte Glimmerpartikel sein. Glimmer hat eine sehr hohe Beständigkeit gegen elektrische Teilentladungen.

In einer bevorzugten Ausführungsform liegen die zweiten Partikel in einem derart hohen Volumenanteil bezogen auf das Elektroisolationspapier vor, dass die zweiten Partikel miteinander in Berührkontakt stehen und dadurch ein Netzwerk aus den zweiten Partikeln gebildet ist, das die beiden gegenüberliegenden Seiten des Elektroisolationspapiers miteinander verbindet. Der Begriff "gegenüberliegende Seiten" bezieht sich auf die breiten Seiten des Elektroisolationspapiers, das heißt auf die zwei sich gegenüberliegenden Seiten, die im Vergleich zu den verbleibenden zwei Seiten des Elektroisolationspapiers eine größere Oberfläche haben.

Das Netzwerk, das die beiden gegenüberliegenden Seiten des Elektroisolationspapiers miteinander verbindet, ist eine zusammenhängende Struktur, die eine durchgehende Verbindung zwischen den beiden gegenüberliegenden Seiten des Elektroisolationspapiers aufbaut. Der Volumenanteil der zweiten Partikel bezogen auf das Elektroisolationspapier muss dafür derart hoch sein, dass sich die zweiten Partikel durch Zufallsanordnung einander so nahe kommen, dass sie in dem Elektroisolationspapier miteinander in Berührkontakt stehen.

Die durch das Netzwerk gebildete Verbindung der gegenüberliegenden Seiten des Elektroisolationspapiers verläuft im Wesentlichen senkrecht zur Papierebene des Elektroisolationspapiers durch das Elektroisolationspapier hindurch. Die Verbindung führt also von der einen breiten Seite des Elektroisolationspapiers zu der gegenüberliegenden breiten Seite des Elektroisolationspapiers. Aufgrund der hohen Wärmeleitfähigkeit der zweiten Partikel führt die Verbindung vorteilhaft zu einem verbesserten Transport von Wärme durch das Elektroisolationspapier.

In einer bevorzugten Ausführungsform liegen die zweiten Partikel in einem Volumenanteil bezogen auf das Elektroisolationspapier von 5 - 80 Vol.-%, bevorzugt von 25 - 80 Vol.-%, besonders bevorzugt von 50 - 80 Vol.-%, vor.

Der Begriff "Volumenanteil bezogen auf das Elektroisolationspapier" bezieht sich auf den Volumenanteil der Partikel in Bezug auf das Volumen des gesamten Elektroisolationspapiers, wobei das Volumen des gesamten Elektroisolationspapiers auch die Zwischenräume zwischen den Partikeln umfasst. Je höher der Volumenanteil der zweiten Partikel bezogen auf das Elektroisolationspapier ist, desto besser kann Wärme durch das Elektroisolationspapier geleitet werden.

In einer bevorzugten Ausführungsform sind die zweiten Partikel auf den beiden gegenüberliegenden Seiten des Elektroisolationspapiers angeordnet und stehen miteinander in Berührkontakt, wodurch ein Netzwerk aus den zweiten Partikeln auf den beiden gegenüberliegenden Seiten des Elektroisolationspapiers gebildet ist.

Das Netzwerk auf den beiden gegenüberliegenden Seiten des Elektroisolationspapiers ist eine zusammenhängende Struktur, die jeweils eine durchgehende Verbindung entlang der beiden gegenüberliegenden Seiten des Elektroisolationspapiers aufbaut. Der Volumenanteil der zweiten Partikel bezogen auf das Elektroisolationspapier muss dafür derart hoch sein, dass sich die zweiten Partikel durch Zufallsanordnung auf den beiden gegenüberliegenden Seiten des Elektroisolationspapiers einander so nahe kommen, dass sie miteinander in Berührkontakt stehen.

Die durch das Netzwerk gebildete Verbindung auf den gegenüberliegenden Seiten des Elektroisolationspapiers verläuft im Wesentlichen parallel zur Papierebene des Elektroisolationspapiers. Aufgrund der hohen Wärmeleitfähigkeit der zweiten Partikel führt die Verbindung vorteilhaft zu einem verbesserten Transport von Wärme entlang der beiden gegenüberliegenden Seiten des Elektroisolationspapiers.

In einer bevorzugten Ausführungsform beträgt die Wärmeleitfähigkeit der zweiten Partikel bei 20°C mindestens 2 W/mK, bevorzugt mindestens 10 W/mK, besonders bevorzugt mindestens 25 W/mK. Dadurch wird eine besonders hohe Wärmeleitfähigkeit des Elektroisolationspapiers erreicht.

In einer bevorzugten Ausführungsform haben die zweiten Partikel eine Partikelgröße von mindestens 5 nm und höchstens 150 µm, bevorzugt von mindestens 5 µm und höchstens 150 µm, besonders bevorzugt von mindestens 50 µm und höchstens 150 µm.

Die Partikelgröße ist dabei die längste Abmessung des Partikels. Die Partikelgröße der zweiten Partikel hat einen Einfluss darauf, in welchem Maße die zweiten Partikel neben den ersten Partikeln am Aufbau des Elektroisolationspapiers beteiligt sind. Die Erfinder haben festgestellt, dass zweite Partikel, die eine Partikelgröße von mindestens 5 µm und höchstens 150 µm haben, besonders dafür geeignet sind, zusammen mit den ersten Partikeln die Grundstruktur des Elektroisolationspapiers zu bilden und somit das Elektroisolationspapier aufzubauen. Dadurch wird eine hohe Festigkeit des Elektroisolationspapiers erreicht, während herkömmliches Glimmerpapier nur eine geringe Festigkeit hat.

Zweite Partikel, die eine Partikelgröße von mindestens 50 µm und höchstens 150 µm haben, sind am besten dafür geeignet, zusammen mit den ersten Partikeln das Elektroisolationspapier aufzubauen. Zudem wird mit diesen zweiten Partikeln eine besonders hohe Festigkeit des Elektroisolationspapiers erreicht.

In einer bevorzugten Ausführungsform haben die ersten und die zweiten Partikel ein Aspektverhältnis von mindestens 5 und höchstens 100, bevorzugt von mindestens 20 und höchstens 100. Das Aspektverhältnis bezeichnet die längste Abmessung eines Partikels geteilt durch die mittlere Dicke des Partikels. Je größer das Aspektverhältnis ist, desto flacher und plättchenförmiger sind die Partikel. Plättchenförmige Glimmerpartikel haben typischerweise ein Aspektverhältnis, das größer als 4 ist. Bei einem Aspektverhältnis der ersten und der zweiten Partikel von mindestens 5 und höchstens 100 sind die Partikel ausreichend flach, um auf einfache Weise zu einem Elektroisolationspapier verarbeit werden zu können. Je flacher die ersten und die zweiten Partikel sind, desto besser lassen sie sich zu einem Elektroisolationspapier verarbeiten. Partikel, die ein Aspektverhältnis von mindestens 20 und höchstens 100 haben, sind besonders gut für die Verarbeitung zu einem Elektroisolationspapier geeignet.

In einer bevorzugten Ausführungsform beträgt ein Verhältnis einer mittleren Partikelgröße der ersten Partikel zu einer mittleren Partikelgröße der zweiten Partikel mindestens 3, bevorzugt mindestens 5. Die mittlere Partikelgröße bezeichnet den mittleren Wert der Verteilung der Partikelgröße, das heißt der längsten Abmessung, eines jeden Partikels innerhalb der Gruppe der ersten bzw. der zweiten Partikel. Da die ersten bzw. die zweiten Partikel untereinander nicht identisch geformt sind, ist der mittlere Wert dieser Verteilung ein geeigneter Parameter, um die Partikelgröße der ersten Partikel mit der Partikelgröße der zweiten Partikel zu vergleichen. Das Verhältnis der mittleren Partikelgröße der ersten Partikel zu der mittleren Partikelgröße der zweiten Partikel entspricht der mittleren Partikelgröße der ersten Partikel geteilt durch die mittlere Partikelgröße der zweiten Partikel.

Bei einem Verhältnis der mittleren Partikelgröße der ersten Partikel zu der mittleren Partikelgröße der zweiten Partikel von mindestens 3 sind die zweiten Partikel im Wesentlichen kleiner als die ersten Partikel. Dadurch können sich die zweiten Partikel besonders gut zwischen den ersten Partikeln anordnen.

Wenn die zweiten Partikel außerdem in einem derart hohen Volumenanteil bezogen auf das Elektroisolationspapier vorliegen, dass sie ein Netzwerk bilden, das die beiden gegenüberliegenden Seiten des Elektroisolationspapiers miteinander verbindet, können die zweiten Partikel, wenn sie im Wesentlichen kleiner als die ersten Partikel sind, ein besonders verzweigtes Netzwerk in dem Elektroisolationspapier bilden. Das in hohem Ausmaß verzweigte Netzwerk aus den zweiten Partikeln führt zu besonders vielen Verbindungen zwischen den beiden gegenüberliegenden Seiten des Elektroisolationspapiers. Dadurch wird eine besonders hohe Wärmeleitfähigkeit des Elektroisolationspapiers erreicht.

In einer anderen bevorzugten Ausführungsform beträgt ein Verhältnis einer mittleren Partikelgröße der ersten Partikel zu einer mittleren Partikelgröße der zweiten Partikel 0,2 - 1,5, bevorzugt 0,2 - 0,8. Bei diesem Verhältnis sind die zweiten Partikel im Wesentlichen etwa gleich groß oder größer als die ersten Partikel. Dadurch bilden die zweiten Partikel ein tragendes mechanisches Netzwerk in dem Elektroisolationspapier, durch das sich die mechanische Stabilität des Elektroisolationspapiers erhöht. Herkömmliches Glimmerpapier hat nur eine geringe mechanische Stabilität und Zerreißfestigkeit. Aus diesem Grund wird Glimmerpapier zu stabileren Glimmerbändern weiter verarbeitet, indem es auf einen Träger aufgebracht wird. Durch die zweiten Partikel, die im Wesentlichen etwa gleich groß oder größer als die ersten Partikel sind, ist es hingegen möglich, die mechanische Stabilität und Festigkeit des Elektroisolationspapiers derart zu erhöhen, dass das Aufbringen des Elektroisolationspapiers auf einen Träger entbehrlich ist. Somit kann das Elektroisolationspapier vorteilhaft als solches, das heißt ohne einen Träger, in einem Elektroisolationskörper verwendet werden.

Die zweiten Partikel können beispielsweise Aluminiumoxid, Aluminiumhydroxid, Siliziumdioxid, Titandioxid, Bornitrid, Siliziumnitrid und/oder Metallnitrid wie beispielsweise Aluminiumnitrid aufweisen.

In einer bevorzugten Ausführungsform weisen die zweiten Partikel Aluminiumoxid und/oder Bornitrid auf. Aluminiumoxid und Bornitrid haben eine besonders hohe Wärmeleitfähigkeit. Aluminiumoxid hat eine Wärmeleitfähigkeit bei 20°C von 25-40 W/mK, beispielsweise 28 W/mK, Bornitrid von 100-1000 W/mK.

In einer bevorzugten Ausführungsform weist das Elektroisolationspapier ein Funktionalisierungsmittel auf, welches anziehende Wechselwirkungen zwischen den zweiten Partikeln erhöht. Zu den anziehenden Wechselwirkungen, die sich zwischen den Kontaktoberflächen benachbarter Partikel ausbilden, zählen beispielsweise Van-der-Waals-Kräfte und Wasserstoffbrückenbindungen. Es ist möglich, dass die zweiten Partikel von sich aus untereinander nur schwache anziehende Wechselwirkungen ausbilden. Die schwachen anziehenden Wechselwirkungen können jedoch die Festigkeit des Elektroisolationspapiers limitieren. Durch den Einsatz eines Funktionalisierungsmittels, welches die anziehenden Wechselwirkungen zwischen den zweiten Partikeln erhöht, kann die Festigkeit des Elektroisolationspapiers weiter erhöht werden.

Das Funktionalisierungsmittel kann beispielsweise eine Dünnschicht auf der Oberfläche der zweiten Partikel ausbilden und ein Kuppeln der zweiten Partikel mittels einer chemischen Reaktion, die zwischen den Dünnschichten erfolgt, ermöglichen.

Der Fachmann kann auf einfache Weise testen, ob ein Mittel die anziehenden Wechselwirkungen zwischen den zweiten Partikeln erhöht. Dazu stellt der Fachmann Elektroisolationspapiere mit dem Mittel und ohne das Mittel her und vergleicht deren Festigkeit. Wenn das Elektroisolationspapier, welches das Mittel aufweist, eine höhere Festigkeit als das Elektroisolationspapier ohne das Mittel zeigt, dann handelt es sich bei dem Mittel um ein Funktionalisierungsmittel, welches anziehende Wechselwirkungen zwischen den zweiten Partikeln erhöht.

Falls die zweiten Partikel Aluminiumoxid aufweisen, kann das Funktionalisierungsmittel beispielsweise ein Polyolefinalkohol, insbesondere Polyethylenglycol oder ein nicht vollständig hydrolysierter Polyvinylalkohol mit einer Molekülmasse zwischen 1000 und 4000, oder ein Polyalkylsiloxan, insbesondere Methoxy-terminiertes Polydimethylsiloxan, oder ein Silikonpolyester, oder ein Alkoxysilan sein. Das Alkoxysilan wird bevorzugt derart gewählt, dass es Epoxidgruppen, insbesondere 3-Glycidoxypropyltrimethoxysilan, oder Aminogruppen, insbesondere 3-Aminopropyltriethoxysilan, aufweist.

In einer bevorzugten Ausführungsform weist das Elektroisolationspapier ein Funktionalisierungsmittel auf, welches anziehende Wechselwirkungen zwischen den ersten Partikeln erhöht. Dadurch kann die Festigkeit des Elektroisolationspapiers weiter erhöht werden, wie bereits für die zweiten Partikel beschrieben.

In einer bevorzugten Ausführungsform weist das Elektroisolationspapier ein Funktionalisierungsmittel auf, welches anziehende Wechselwirkungen zwischen den ersten und den zweiten Partikeln erhöht. Dies stellt eine weitere Möglichkeit dar, die Festigkeit des Elektroisolationspapiers zu erhöhen.

In einem weiteren Aspekt betrifft die Erfindung ein Verfahren zum Herstellen eines Elektroisolationspapiers. Das erfindungsgemäße Verfahren weist folgende Schritte auf: Mischen einer Dispersion aus ersten plättchenförmigen Partikeln, die Schichtsilikate aufweisen, und zweiten plättchenförmigen Partikeln, die eine Wärmeleitfähigkeit bei 20°C von mindestens 1 W/mK haben, und einem Trägerfluid; Erzeugen eines Bodensatzes durch Sedimentation der Dispersion, wodurch die ersten und die zweiten Partikel im Wesentlichen schichtartig planparallel in dem Bodensatz angeordnet werden; Entfernen des Trägerfluids aus dem Bodensatz; und Fertigstellen des Elektroisolationspapiers.

Die ersten und die zweiten Partikel haben in der Dispersion vorzugsweise einen Massenanteil, welcher derart gewählt ist, dass das Elektroisolationspapier eine poröse Struktur hat und somit imprägnierbar ist. Das Trägerfluid ist beispielsweise Wasser.

In dem Bodensatz sind die ersten Partikel und die zweiten Partikel jeweils im Wesentlichen schichtartig planparallel angeordnet. Zudem sind auch die ersten und die zweiten Partikel zueinander im Wesentlichen schichtartig planparallel in dem Bodensatz angeordnet.

Das Trägerfluid kann beispielsweise durch Verdampfen aus dem Bodensatz entfernt werden. Das Trägerfluid kann auch entfernt werden, indem die Dispersion zum Erzeugen des Bodensatzes auf ein Sieb oder eine Siebmaschine geschüttet, das Trägerfluid abgesaugt und der Bodensatz anschließend getrocknet wird. Das Trocknen kann bei einer Temperatur von 20°C oder bei höheren Temperaturen wie beispielsweise von 110°C bis 180°C stattfinden.

Das Fertigstellen des Elektroisolationspapiers kann beispielsweise ein Verpressen des Elektroisolationspapiers umfassen, um das Elektroisolationspapiers zu verdichten und/oder zu glätten.

Durch die Verwendung einer Dispersion, in der die ersten und die zweiten Partikel gleichzeitig vorliegen, wird sicher gestellt, dass das Elektroisolationspapier sowohl aus den ersten Partikeln als auch aus den zweiten Partikeln gebildet wird. Dadurch wird ein Elektroisolationspapier hergestellt, das eine hohe Teilentladungsbeständigkeit und eine hohe Wärmeleitfähigkeit hat.

In der Dispersion können zusätzliche Komponenten wie beispielsweise dritte Partikel vorliegen.

In einem weiteren Aspekt betrifft die Erfindung ein Elektroisolationsband mit dem erfindungsgemäßen Elektroisolationspapier und einem Träger. Das Elektroisolationspapier ist zur Verbesserung der Verarbeitbarkeit auf den Träger aufgebracht. Vorzugsweise ist das Elektroisolationspapier mit dem Träger verklebt. Der Träger ist vorzugsweise elektrisch nicht leitend. Der Träger ist zudem vorzugsweise porös, so dass das Elektroisolationsband von einem Imprägnierharz durchtränkbar ist.

In einer bevorzugten Ausführungsform ist der Träger ein Strick, ein Vlies, ein Schaum, insbesondere ein offenporiger Schaum, ein Glasstrick, ein Glasroving, ein Gewebe und/oder eine Harzmatte.

In einem weiteren Aspekt betrifft die Erfindung einen Elektroisolationskörper mit dem erfindungsgemäßen Elektroisolationspapier, wobei das Elektroisolationspapier mit einem Imprägnierharz, das nanoskalige und/oder mikroskalige anorganische Partikel aufweist, durchtränkt ist, wobei die anorganischen Partikel insbesondere im Wesentlichen kugelförmig sind. Durch die anorganischen Partikel kann der
Imprägnierharzgehalt des Elektroisolationskörpers verringert und die Wärmeleitfähigkeit des Elektroisolationskörpers weiter erhöht werden. Zudem erhöhen die anorganischen Partikel die Beständigkeit des Elektroisolationskörpers gegen elektrische Teilentladungen.

In einer bevorzugten Ausführungsform weisen die anorganischen Partikel des Imprägnierharzes Aluminiumoxid, Aluminiumhydroxid, Siliziumdioxid, Titandioxid, Seltenerdenoxid, Alkalimetalloxid, und/oder Metallnitrid wie beispielsweise Aluminiumnitrid auf. Diese Stoffe sind besonders für die Verarbeitung in dem Elektroisolationskörper geeignet, da sie selbst elektrisch nicht leitfähig sind. Außerdem sind Partikel, die die genannten Stoffe aufweisen, besonders widerstandsfähig gegenüber Hochspannung.

In einem weiteren Aspekt betrifft die Erfindung die Verwendung des erfindungsgemäßen Elektroisolationskörpers zur elektrischen Isolierung von stromführenden oder potentialführenden Bauteilen. Die Verwendung ist insbesondere in rotierenden elektrischen Maschinen, wie beispielsweise Generatoren und Motoren, vorteilhaft. Bei diesen Maschinen übernimmt die Hauptisolation neben der elektrischen Isolierung auch die Aufgabe des Wärmetransports. Die hohe Wärmeleitfähigkeit des Elektroisolationskörpers ermöglicht somit eine hohe Leistung der Maschinen.

Die Verwendung des erfindungsgemäßen Elektroisolationskörpers ist auch in Transformatoren und leistungselektronischen Bauteilen möglich.

Der erfindungsgemäße Elektroisolationskörper kann auch zur galvanischen Trennung von leitfähigen und/oder halbleitfähigen Elementen wie beispielsweise Elektroden verwendet werden.

Im Folgenden werden bevorzugte Ausführungsformen des erfindungsgemäßen Elektroisolationsbands anhand schematischer Zeichnungen dargestellt.

Figur 1 zeigt einen Querschnitt des erfindungsgemäßen imprägnierbaren Elektroisolationspapiers 1. Das Elektroisolationspapier 1 ist porös und weist Glimmerpartikel 3 und Aluminiumoxidpartikel 5 auf. Die Glimmerpartikel 3 haben eine mittlere Partikelgröße, die größer als eine mittlere Partikelgröße der Aluminiumoxidpartikel 5 ist. Die Aluminiumoxidpartikel 5 sind somit kleiner als die Glimmerpartikel 3. Die Aluminiumoxidpartikel 5 liegen in einem derart hohen Volumenanteil bezogen auf das Elektroisolationspapier 1 vor, dass die meisten der Aluminiumoxidpartikel 5 mit einem oder mehreren weiteren Aluminiumoxidpartikeln 5 in Berührkontakt stehen. Dadurch ist ein Netzwerk aus den Aluminiumoxidpartikeln 5 gebildet, das die beiden gegenüberliegenden breiten Seiten des Elektroisolationspapiers 1 miteinander verbindet. Dadurch hat das Elektroisolationspapiers 1 eine besonders hohe Wärmeleitfähigkeit.

Figur 2 zeigt einen Querschnitt des erfindungsgemäßen imprägnierbaren Elektroisolationspapiers 11. Das Elektroisolationspapier 11 ist porös und weist Glimmerpartikel 13 und Aluminiumoxidpartikel 15 auf. Die Glimmerpartikel 13 haben eine mittlere Partikelgröße, die kleiner als die mittlere Partikelgröße der Aluminiumoxidpartikel 15 ist. Die Aluminiumoxidpartikel 15 sind somit größer als die Glimmerpartikel 13. Die Aluminiumoxidpartikel 15 bilden in dem Elektroisolationspapier 11 ein tragendes mechanisches Netzwerk. Dadurch hat das Elektroisolationspapier 11 eine hohe mechanische Stabilität und eine hohe Festigkeit.

## Patentansprüche

1. Imprägnierbares Elektroisolationspapier (1) für einen Elektroisolationskörper,
mit ersten plättchenförmigen Partikeln, die Schichtsilikate aufweisen, und zweiten plättchenförmigen Partikeln, die eine Wärmeleitfähigkeit bei 20°C von mindestens 1 W/mK haben.

2. Elektroisolationspapier (1) gemäß Anspruch 1,
wobei die zweiten Partikel in einem derart hohen Volumenanteil bezogen auf das Elektroisolationspapier (1) vorliegen, dass die zweiten Partikel miteinander in Berührkontakt stehen und dadurch ein Netzwerk aus den zweiten Partikeln gebildet ist, das die beiden gegenüberliegenden Seiten des Elektroisolationspapiers (1) miteinander verbindet.

3. Elektroisolationspapier (1) gemäß Anspruch 1 oder 2,
wobei die zweiten Partikel in einem Volumenanteil bezogen auf das Elektroisolationspapier (1) von 25 - 80 Vol.-%, bevorzugt von 50 - 80 Vol.-%, vorliegen.

4. Elektroisolationspapier (1) gemäß Anspruch 1,
wobei die zweiten Partikel auf den beiden gegenüberliegenden Seiten des Elektroisolationspapiers (1) angeordnet sind und miteinander in Berührkontakt stehen, wodurch ein Netzwerk aus den zweiten Partikeln auf den beiden gegenüberliegenden Seiten des Elektroisolationspapiers (1) gebildet ist.

5. Elektroisolationspapier (1) gemäß einem der Ansprüche 1 bis 4,
wobei die Wärmeleitfähigkeit der zweiten Partikel bei 20°C mindestens 10 W/mK, bevorzugt mindestens 25 W/mK, beträgt.

6. Elektroisolationspapier (1) gemäß einem der Ansprüche 1 bis 5,
wobei die zweiten Partikel eine Partikelgröße von mindestens 5 µm und höchstens 150 µm haben.

7. Elektroisolationspapier (1) gemäß einem der Ansprüche 1 bis 6,
wobei ein Verhältnis einer mittleren Partikelgröße der ersten Partikel zu einer mittleren Partikelgröße der zweiten Partikel mindestens 3, bevorzugt mindestens 5, beträgt.

8. Elektroisolationspapier (1) gemäß einem der Ansprüche 1 bis 6,
wobei ein Verhältnis einer mittleren Partikelgröße der ersten Partikel zu einer mittleren Partikelgröße der zweiten Partikel 0,2 - 1,5, bevorzugt 0,2 - 0,8, beträgt.

9. Elektroisolationspapier (1) gemäß einem der Ansprüche 1 bis 8,
wobei die zweiten Partikel Aluminiumoxid und/oder Bornitrid aufweisen.

10. Elektroisolationspapier (1) gemäß einem der Ansprüche 1 bis 9,
wobei das Elektroisolationspapier (1) ein Funktionalisierungsmittel, welches anziehende Wechselwirkungen zwischen den zweiten Partikeln erhöht, aufweist.

11. Verfahren zum Herstellen eines Elektroisolationspapiers mit den Schritten:
- Mischen einer Dispersion aus ersten plättchenförmigen Partikeln, die Schichtsilikate aufweisen, und zweiten plättchenförmigen Partikeln, die eine Wärmeleitfähigkeit bei 20°C von mindestens 1 W/mK haben, und einem Trägerfluid;
- Erzeugen eines Bodensatzes durch Sedimentation der Dispersion, wodurch die ersten und die zweiten Partikel im Wesentlichen schichtartig planparallel in dem Bodensatz angeordnet werden;
- Entfernen des Trägerfluids aus dem Bodensatz; und
- Fertigstellen des Elektroisolationspapiers.

12. Elektroisolationsband mit einem Elektroisolationspapier (1) gemäß einem der Ansprüche 1 bis 10 und einem Träger.

13. Elektroisolationskörper mit einem Elektroisolationspapier (1) gemäß einem der Ansprüche 1 bis 10,
wobei das Elektroisolationspapier (1) mit einem Imprägnierharz, das nanoskalige und/oder mikroskalige anorganische Partikel aufweist, durchtränkt ist, wobei die anorganischen Partikel insbesondere im Wesentlichen kugelförmig sind.

14. Elektroisolationskörper gemäß Anspruch 13,
wobei die anorganischen Partikel des Imprägnierharzes Aluminiumoxid, Aluminiumhydroxid, Siliziumdioxid, Titandioxid, Seltenerdenoxid, Alkalimetalloxid, und/oder Metallnitrid aufweisen.

15. Verwendung eines Elektroisolationskörpers gemäß Anspruch 13 oder 14 zur elektrischen Isolierung von stromführenden oder potentialführenden Bauteilen.
